# EUROPÄISCHE PATENTSCHRIFT

(11) **EP 1 559 484 B1**
(45) Veröffentlichungstag und Bekanntmachung des Hinweises auf die Patenterteilung: **28.11.2007**
(21) Anmeldenummer: 04001725.3
(22) Anmeldetag: 27.01.2004
(51) Int. Cl.: B08B 3/12

(54) **Verfahren zum Entfernen eines Korrosionsproduktes**
Process for removing a corrosion product
Méthode pour enlever un produit de corrosion

(43) Veröffentlichungstag der Anmeldung: 03.08.2005
(73) Patentinhaber: SIEMENS AKTIENGESELLSCHAFT, 80333 München (DE)
(72) Erfinder: Bast, Ulrich, Dr., 81667 München (DE); Kobusch, Manfred, 81739 München (DE); Ott, Michael, Dr., 45478 Mülheim (DE); Rothenfusser, Max, 81377 München (DE)

(56) Entgegenhaltungen:
- EP-A- 0 783 044
- GB-A- 2 165 330
- US-A- 2 894 860
- US-A- 3 429 743
- US-A- 4 137 778
- US-A1- 2002 011 254
- US-B2- 6 475 289

## Beschreibung

Die Erfindung betrifft ein Verfahren zum Entfernen eines Korrosionsproduktes nach dem Oberbegriff des Anspruchs 1.

Bauteile für Hochtemperaturanwendungen sind nach ihrem Einsatz durch Korrosion, d.h. auch durch Oxidation geschädigt. Auch wenn auf diesem Bauteil eine metallische Schutzschicht und/oder eine keramische Wärmedämmschicht vorhanden war, kann trotzdem eine Schädigung des Bauteils (Substrats) auftreten, beispielsweise in Form von gewachsenen Korrosionsschichten und/oder Rissen.

Solche Bauteile sind beispielsweise Turbinenschaufeln, Brennkammerauskleidungen sowie weitere Gehäuseteile einer Gas- oder Dampfturbine.

Um die Kosten für den Betrieb einer Turbine zu senken, werden solch teure Bauteile nach einer bestimmten Einsatzdauer wieder aufgearbeitet. Dabei werden gegebenenfalls aufgebrachte Schichten entfernt, wie z.B. durch Säurestrippen, und Korrosionsschichten bzw. -Produkte, die sich im Betrieb gebildet haben, entfernt.

Ebenso können sich im Bauteil oder Substrat Risse gebildet haben, die ebenfalls korrodiert sind. Solche Risse müssen repariert werden. Dies kann dadurch geschehen, dass ein Bereich um den Riss abgetragen wird und mit Lot oder ggf. noch mit einem Einsatz aufgefüllt wird. Oft ist jedoch erwünscht, dass der Riss nur mit einem Lot gefüllt wird. Jedoch muss dann der Riss frei von Verunreinigungen sein. In den Rissen hat sich jedoch oft auch eine Korrosionsschicht gebildet. Diese muss entfernt werden.

Dies geschieht beispielsweise durch Fluoridreinigung, wie es aus der US-PS 6,348,440, US-PS 6,194,365 oder US-PS 6,346,505 bekannt ist. Dabei wird ein Bauteil in ein Gas bei hohen Temperaturen von 1000 °C eingebracht.

Diese Verfahren sind jedoch sehr zeitintensiv und wegen den hohen Temperaturen auch teuer.

Die US-PS 4,629,128 zeigt eine Druckluftpistole.

Die US-PS 6,315,639 B1 offenbart eine Methode, um Rohre zu reinigen.

Die US-PS 6,521,860 B2 offenbart eine Laserapparatur, bei der durch den Laser abgetragenes Material aus dem Laserstrahlpfad entfernt wird.

Die US 6,361,610 B1 offenbart eine Methode, um ein Gussteil zu reinigen.

Die DE 199 07 012 offenbart die Verwendung von lasererzeugten Schockwellen innerhalb der Medizintechnik.

Die EP 0 783 044 A1 beschreibt ein Verfahren zum Entfernen zumindest eines Korrosionsprodukts von einem Bauteil, bei dem zumindest ein Reaktivmedium verwendet wird, das mit dem Korrosionsprodukt reagiert und dabei eine bestimmte Abtragungsrate des Korrosionsprodukts bewirkt.

Die GB 2 165 330 A1 offenbart ein Verfahren zur Ultraschallreinigung.

Die US-PS 2,894,860 offenbart ein Verfahren zum Entrosten eines Bauteils durch eine Säurebehandlung.

Die US-PS 3,429,743 offenbart eine Methode zur Schockwellenbehandlung eines Bauteils, das in einem Bad angeordnet ist, welches durch ein Erregungsmittel am Badbehälter erregt wird.

Die US-PS 6,475,289 B2 offenbart eine chemische Reinigungsmethode für das Reinigen von Durchgangslöchern einer Turbinenschaufel.

Die US 2002/0011254 A1 offenbart eine Reinigungsmethode, bei der stark verdünnte Reinigungsflüssigkeiten verwendet werden.

In dem Buch von H. Blumenauer "Werkstoffprüfung", 5. Aufl., VEB Deutscher Verlag für Grundstoffindustrie, Leipzig 1989, ist die zerstörungsfreie Werkstoffprüfung mit dem Wirbelstromverfahren beschrieben. Es beruht darauf, dass das elektromagnetische Wechselfeld einer von Wechselstrom durchflossenen Spule verändert wird, wenn eine metallische Probe in ihren Wirkungsbereich gebracht wird. Durch das Primärfeld der Spule wird in der zu untersuchenden Probe eine Wechselspannung induziert, die ihrerseits einen Wechselstrom erzeugt, der seinerseits wiederum ein magnetisches Wechselfeld erzeugt. Dieses sekundäre Wechselfeld wirkt charakteristischerweise dem Primärfeld entgegen und verändert somit seine Parameter. Die Veränderung lässt sich messtechnisch erfassen. Dazu wird beispielsweise bei Spulen mit Primär- und Sekundärwicklung die Sekundärspannung gemessen (transformatorisches Prinzip). Oder es wird, beispielsweise bei Spulen mit nur einer Wicklung, deren Scheinwiderstand ermittelt (parametrisches Prinzip). Gemäß der in einem Wechselstromkreis geltenden Gesetze wird durch die Induktion in der Spule und in der Probe bei der parametrischen Anordnung außer dem Ohm'schen Widerstand noch ein induktiver Widerstand erzeugt und bei der transformatorischen Anordnung außer der realen Messspannung noch eine imaginäre Messspannung erzeugt. Beide Anteile werden in komplexer Form in der Scheinwiderstandsebene bzw. der komplexen Spannungsebene dargestellt. In diesen beiden Beispielen macht sich die zerstörungsfreie Werkstoffprüfung den Effekt zu Nutze, dass die Veränderungen des Primärfeldes von den physikalischen und geometrischen Probeneigenschaften sowie den Geräteeigenschaften abhängen. Geräteeigenschaften sind u.a. die Frequenz, die Stromstärke, die Spannung und die Windungszahl der Spule. Probeneigenschaften sind u.a. elektrische Leitfähigkeit, Permeabilität, Probenform sowie Werkstoffinhomogenitäten im Bereich der Wirbelströme. Neuere Geräte zur induktiven Prüfung erlauben Messungen bei mehreren Anregungsfrequenzen. Dazu kann beispielsweise die Frequenz während einer Messung automatisch verändert werden, oder die Frequenz wird vom Benutzer während zweier Messungen manuell verstellt. Die Frequenz hat einen wesentlichen Einfluss auf die Eindringtiefe der Wirbelströme. Es gilt näherungsweise: $δ = \frac{503}{\sqrt{f ⋅ σ ⋅ {μ}_{r}}}$
δ[mm] Eindringtiefe,
f [Hz] Frequenz,
σ [MS/m = m/(Ωmm²)] spezifische Leitfähigkeit,
µᵣ relative Permeabilität.

Die Eindringtiefe verringert sich mit wachsender Frequenz.

Es ist daher Aufgabe der Erfindung, ein Verfahren aufzuzeigen, bei dem Korrosionsprodukte eines Bauteils durch Reaktion eines Reaktivmediums mit dem Korrosionsprodukt schneller und effektiver entfernt werden. Die Aufgabe wird gelöst durch ein Verfahren gemäß Anspruch 1.

In den Unteransprüchen sind weitere vorteilhafte Maßnahmen des Verfahrens aufgelistet.

Die in den Unteransprüchen aufgelisteten Maßnahmen können in vorteilhafter Art und Weise miteinander kombiniert werden.

Es zeigen
Figur 1 ein Bauteil, das mit dem erfindungsgemäßen Verfahren behandelt wird,
Figur 2, 3, 4 beispielhafte Anordnungen um das erfindungsgemäße Verfahren durchzuführen,
Figur 5 eine Gasturbine,
Figur 6 eine Brennkammer.

Figur 1 zeigt ein beispielhaftes Bauteil 1, das mittels des erfindungsgemäßen Verfahrens behandelt wird.

Das Bauteil 1 ist beispielsweise ein Bauteil einer Dampf- oder Gasturbine 100 (Fig. 5). Insbesondere ist das Bauteil 1 eine Turbinenschaufel 120, 130 (Fig. 5), ein Gehäuseteil oder eine Brennkammerauskleidung 155 einer Brennkammer 110 (Fig. 6) einer Gasturbine 100.

Für Gasturbinen 100 werden insbesondere Bauteile 1 aus einer eisen-, nickel- oder kobaltbasierten Superlegierung verwendet.

Das Bauteil 1 weist beispielsweise zumindest einen Riss 7 ausgehend von einer Oberfläche 10 des Bauteils 1 auf.

In diesem Riss 7 ist zumindest ein Korrosionsprodukt 4 (Oxid, Sulfid, Phosphorid, ...) bspw. als Korrosionsschicht 4 vorhanden, das während seines Einsatzes entstanden ist.

Nachdem ein solcher Riss 7 mittels des erfindungsgemäßen Verfahrens behandelt worden ist, wird der Riss 7 verschlossen, beispielsweise durch Auffüllen mit einem Lot oder durch Zuschweißen. Das Lot oder der Schweißwerkstoff würde an einem Oxid oder Korrosionsprodukt schlecht haften, so dass die Reinigung vorher notwendig ist.

Nachdem der Riss 7 aufgefüllt ist, kann bspw. auf die Oberfläche 10 wieder eine metallische Schutzschicht der Zusammensetzung MCrAlX aufgebracht werden, wobei M für zumindest ein Element der Gruppe Eisen, Kobalt oder Nickel steht sowie X für Yttrium und/oder zumindest ein Element der Seltenen Erden (Aktivelemente).

Auf die MCrAlX-Schicht kann wiederum eine keramische Schicht, insbesondere eine Wärmedämmschicht aufgebracht werden. Somit ist ein benutztes Teil wieder aufgearbeitet (Refurbishment).

Solche Korrosionsprodukte 4 werden nach dem Stand der Technik mit einem Fluorid oder Fluor, einem Reaktivmedium 28, behandelt. Das Reaktivmedium 28 löst das Korrosionsprodukt 4 auf, um freie metallische Oberflächen zu erzeugen. Die Reaktion des Reaktivmediums 28 mit dem Korrosionsprodukt 4 erzeugt eine bestimmte charakteristische Abtragungsrate des Korrosionsprodukts 4.

Die Korrosionsprodukte 4 müssen nicht in einem Riss 7, sondern können auch auf der Oberfläche 10 des Bauteils 1 vorhanden sein und müssen für eine erneute Beschichtung entfernt werden.

Im Folgenden werden nur beispielhaft Halogene 28 als Reaktivmedium 28 erwähnt.

Der Abtrag des Korrosionsproduktes 4 erfolgt bisher vielfach nicht schnell oder ausreichend genug, da die Berührungsfläche des Halogens 28 mit dem zu entfernenden Korrosionsprodukt 4 zu gering oder mit dem Reaktionsprodukt aus Halogen 28 und Korrosionsprodukt 4 belegt ist, das dann passivierend wirkt.

Beim erfindungsgemäßen Verfahren wird daher zumindest das Korrosionsprodukt - ggf. mittels des Bauteils 1 - durch zumindest ein Erregungsmittel beispielsweise mechanisch erregt, um die Reaktion zu unterstützen, so dass ständig neues Halogen 28 zu der Reaktionsoberfläche des zu entfernenden Korrosionsprodukts 4 geführt wird, die Berührungsfläche oder Angriffsfläche vergrößert wird und Reaktionsprodukte von dem Halogen 28 und dem Korrosionsprodukt 4 entfernt werden, so dass die Abtragungsrate des Korrosionsprodukts 4 erhöht wird. Zur Reinigung können als Reaktivmedium 28 zumindest ein Halogen (Cl) und/oder zumindest ein Halogenid (HCl), insbesondere Fluoride (HF) und/oder Halogenverbindungen verwendet werden. Es können auch Flüssigkeiten als Reaktivmedium 28 verwendet werden.

Ebenso können durch die Erregung des Erregungsmittel in dem im Vergleich zum Werkstoff des Bauteils spröderen Korrosionsprodukt 4 Risse erzeugt werden, wodurch sich aufgrund der neu geschaffenen Oberflächen eine größere Angriffsfläche für das Halogen 28 ergibt. Dadurch wird die Zeit, die benötigt wird, um die gesamten Korrosionsprodukte 4 zu entfernen, erheblich verkürzt, so dass die Abtragungsrate erhöht wird.

Auch der Einsatz des Halogens 28 wird dabei reduziert. Dadurch entstehen erhebliche Kostenvorteile.

Das Bauteil 1 kann in einer Lösung des Halogenids 28 vorhanden sein.

Ebenso ist es möglich, das Bauteil 1 in eine Salzschmelze (bspw. KCl und LiCl bei 350°C) eines halogenhaltigen Salzes einzubringen.

Dabei kann das Salz 28 oder das Halogenid 28 durch Auftrag eines Schlickers auch lokal im Riss 7 oder darum aufgebracht werden und eine Schmelze wird durch lokale Erhitzung des Reaktivmediums 28 oder durch Erhitzung des Bauteils 1 erzeugt, um die Reaktion zwischen Reaktivmedium 28 und Korrosionsprodukt 4 starten zu lassen.

Bei der Verwendung von Lösungen (100°C) oder Schmelzen (bis 600°C) werden deutlich niedrigere Temperaturen verwendet als bei aus dem Stand der Technik bekannten Verfahren (1000°C).

Bei allen Verfahrensvarianten kann Sauerstoff hinzugegeben werden, um die Fläche um den Riss 7 durch Oxidbildung vor einem Angriff des Halogens zu schützen. Diese Oxidschicht lässt sich leicht durch Strahlen (Sandstrahlen) oder Säure entfernen, da sie flächig ausgebildet ist.

Das Bauteil 1 mit dem Korrosionsprodukt 4 wird beispielsweise durch Piezokristalle 13 (Fig. 2) erregt, die das Erregungsmittel darstellen und durch Anlegen einer elektrischen Wechselspannung mechanisch schwingen.

Die Piezokristalle 13 sind insbesondere in der Nähe des Risses 4 angeordnet. So wird mechanische Energie in die Umgebung des Risses 4 eingebracht. Das metallische Material des Bauteils 1 ist duktil und wird durch die mechanische Erregung nicht geschädigt. Jedoch sind die Korrosionsprodukte 4 spröde und können durch die mechanische Erregung aufgebrochen werden, wodurch sich Risse im Korrosionsprodukt 4 bilden.

Das Bauteil 1 muss bei der Verwendung von Piezokristallen 13 nicht unbedingt in einer Flüssigkeit angeordnet sein.

Ebenso können anstatt der oder zusätzlich zu den Piezoelektroden 13 Ultraschallsonden (nicht dargestellt) in dem wässrigen Bad (Fluid) verwendet werden.

Figur 3 zeigt eine weitere Anordnung um das erfindungsgemäße Verfahren durchzuführen. In diesem Fall wird eine Wirbelstromsonde 19 als Erregungsmittel verwendet, um das Bauteil 1 mechanisch zu regeln. Die Wirbelstromsonde 19 kann bei verschiedenen Frequenzen f1, f2 und f3 betrieben werden. Die verschiedenen Frequenzen f1, f2 und f3 entsprechen verschiedenen Eindringtiefen t1, t2 und t3 in das Bauteil 1 ausgehend von der Oberfläche 10.

Die Frequenzen f können schrittweise oder kontinuierlich verändert werden.

Die Wirbelstromsonde 19 ist in der Umgebung des Risses 4, insbesondere um den Riss 4 angeordnet. Dabei wird die Frequenz f so verändert, dass immer größere Eindringtiefen t1 - t3 in dem Bauteil 1 erzeugt werden, insbesondere abhängig von der Abtragungsrate des Korrosionsproduktes 4 in dem Riss 7, so dass das Korrosionsprodukt 4 von der Oberfläche 10 bis zum Rissende nach und nach abgetragen wird. Dies ist sinnvoll, da der Riss 7 oft durch Korrosionsprodukte 4 verschlossene Hohlräume aufweist.

Es ist jedoch auch möglich, am Anfang die Frequenz f auf das Rissende im Bauteil 1 einzustellen.

Das Bauteil 1 muss bei der Verwendung einer Wirbelstromsonde 19 nicht unbedingt in einer Flüssigkeit angeordnet sein.

Figur 4 zeigt eine weitere Anordnung um das erfindungsgemäße Verfahren durchzuführen.

Bei dieser Anordnung ist beispielsweise ein Laser 22 als Erregungsmittel vorhanden, der Laserstrahlen 25 aussendet, um Laserdruckwellen 25 zu erzeugen. Die Laserdruckwellen 25 werden beispielsweise gezielt auf den Riss 7 oder das Korrosionsprodukt 4 gerichtet. Durch diese Fokussierung erfolgt ein stark örtlich begrenzter Energieeintrag unmittelbar in die zu entfernenden Korrosionsprodukte 4. Hingegen war bei den Anordnungen gemäß der Figur 2 und 3 noch das Substrat des Bauteils 1 notwendig, um die mechanischen Schwingungen und Erregungen auf das Korrosionsprodukt 4 zu übertragen. Die notwendige Energie für die Erregung kann dadurch reduziert werden.

Der Laser 22 kann auch verwendet werden, um das Reaktivmedium 28 zu erwärmen, bspw. um ein Salz aufzuschmelzen.

Das Bauteil 1 muss bei der Verwendung eines Lasers 22 nicht unbedingt in einer Flüssigkeit angeordnet sein.

Ebenso können mehrere Erregungsmittel (Wirbelstromsonde 19, Laser 22) gleichzeitig betrieben werden.

Abschließend kann nach den Verfahren gemäß Figuren 2 bis 4 noch ein Endreinigungsschritt erfolgen, um Reste des Reaktivmediums 28, also bspw. von Halogenen und Halogenidprodukten zu entfernen.

Die Figur 5 zeigt beispielhaft eine Gasturbine 100 in einem Längsteilschnitt.

Die Gasturbine 100 weist im Inneren einen um eine Rotationsachse 102 drehgelagerten Rotor 103 auf, der auch als Turbinenläufer bezeichnet wird.

Entlang des Rotors 103 folgen aufeinander ein Ansauggehäuse 104, ein Verdichter 105, eine beispielsweise torusartige Brennkammer 110, insbesondere Ringbrennkammer 106, mit mehreren koaxial angeordneten Brennern 107, eine Turbine 108 und das Abgasgehäuse 109.

Die Ringbrennkammer 106 kommuniziert mit einem beispielsweise ringförmigen Heißgaskanal 111. Dort bilden beispielsweise vier hintereinandergeschaltete Turbinenstufen 112 die Turbine 108.

Jede Turbinenstufe 112 ist aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei am Stator 143 befestigt, wohingegen die Laufschaufeln 120 einer Reihe 125 bspw. mittels einer Turbinenscheibe 133 am Rotor 103 angebracht sind. An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 106 auskleidenden Hitzeschildsteinen am meisten thermisch belastet.

Um den dort herrschenden Temperaturen standzuhalten, werden diese mittels eines Kühlmittels gekühlt.

Ebenso können die Substrate eine gerichtete Struktur aufweisen, d.h. sie sind einkristallin (SX-Struktur) oder weisen nur längsgerichtete Körner auf (DS-Struktur).

Als Material werden eisen-, nickel- oder kobaltbasierte Superlegierungen verwendet. Nach dem ersten Einsatz können solche Bauteile Korrosionsprodukte 4 oder Risse 7 aufweisen, wobei diese mit dem erfindungsgemäßen Verfahren behandelt werden.

Ebenso können die Schaufeln 120, 130 Beschichtungen gegen Korrosion (MCrAlX; M ist zumindest ein Element der Gruppe Eisen (Fe), Kobalt (Co), Nickel (Ni), X steht für Yttrium (Y) und/oder zumindest ein Element der Seltenen Erden) und Wärme durch eine Wärmedämmschicht aufweisen. Die Wärmedämmschicht besteht beispielsweise aus ZrO₂, Y₂O₄-ZrO₂, d.h. sie ist nicht, teilweise oder vollständig stabilisiert durch Yttriumoxid und/oder Kalziumoxid und/oder Magnesiumoxid.

Durch geeignete Beschichtungsverfahren wie z.B. Elektronenstrahlverdampfen (EB-PVD) werden stängelförmige Körner in der Wärmedämmschicht erzeugt.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

Die Figur 6 zeigt eine Brennkammer 110 einer Gasturbine.

Die Brennkammer 110 ist beispielsweise als so genannte Ringbrennkammer ausgestaltet, bei der eine Vielzahl von in Umfangsrichtung um die Turbinenwelle 103 herum angeordneten Brennern 102 in einen gemeinsamen Brennkammerraum münden. Dazu ist die Brennkammer 110 in ihrer Gesamtheit als ringförmige Struktur ausgestaltet, die um die Turbinenwelle 103 herum positioniert ist.

Zur Erzielung eines vergleichsweise hohen Wirkungsgrades ist die Brennkammer 110 für eine vergleichsweise hohe Temperatur des Arbeitsmediums M von etwa 1000°C bis 1600°C ausgelegt. Um auch bei diesen, für die Materialien ungünstigen Betriebsparametern eine vergleichsweise lange Betriebsdauer zu ermöglichen, ist die Brennkammerwand 153 auf ihrer dem Arbeitsmedium M zugewandten Seite mit einer aus Hitzeschildelementen 155 gebildeten Innenauskleidung versehen. Jedes Hitzeschildelement 155 ist arbeitsmediumsseitig mit einer besonders hitzebeständigen Schutzschicht ausgestattet oder aus hochtemperaturbeständigem Material gefertigt. Aufgrund der hohen Temperaturen im Inneren der Brennkammer 110 ist zudem für die Hitzeschildelemente 155 bzw. für deren Halteelemente ein Kühlsystem vorgesehen. Nach dem ersten Einsatz können solche Bauteile Korrosionsprodukte 4 oder Risse 7 aufweisen, wobei diese mit dem erfindungsgemäßen Verfahren behandelt werden.

Die Materialien der Brennkammerwand und deren Beschichtungen können ähnlich der Turbinenschaufeln sein.

Die Brennkammer 110 ist insbesondere für eine Detektion von Verlusten der Hitzeschildelemente 155 ausgelegt. Dazu sind zwischen der Brennkammerwand 153 und den Hitzeschildelementen 155 eine Anzahl von Temperatursensoren 158 positioniert.

## Patentansprüche

1. Verfahren zum Entfernen zumindest eines Korrosionsproduktes (4) von einem Bauteil (1),
das (1) einen Riss (7) aufweist,
bei dem zumindest ein Reaktivmedium (28) verwendet wird, das mit dem Korrosionsprodukt (4) in dem Riss (7) reagiert und dabei eine bestimmte Abtragungsrate des Korrosionsprodukts (4) bewirkt,
**dadurch gekennzeichnet, dass**
zumindest ein, insbesondere ein, Erregungsmittel (13, 19, 22) ausgewählt aus der Gruppe:
Laserdruckwellen,
Piezokristalle auf der Oberfläche (10) des Bauteils,
eine Wirbelstromsonde (19) auf der Oberfläche (10) des Bauteils (1),
das zumindest eine Korrosionsprodukt (4) mechanisch in dem Riss (7) erregt,
wobei die Erregung auf die Korrosionsprodukte (4) in dem Riss (7) ausgerichtet wird,
um die Abtragungsrate des Korrosionsprodukts (4) in dem Riss (7) zu erhöhen.

2. Verfahren nach Anspruch 1,
**dadurch gekennzeichnet, dass**
als Reaktivmedium (28) zumindest eine Halogenverbindung und/oder ein Halogengas (28),
insbesondere Fluor,
verwendet wird.

3. Verfahren nach Anspruch 2,
**dadurch gekennzeichnet, dass**
dem Reaktivmedium (28) Sauerstoff beigemischt wird,
der eine schützende Oxidschicht auf den Flächen um das Korrosionsprodukt (4) bildet.

4. Verfahren nach Anspruch 1,
**dadurch gekennzeichnet, dass**
Korrosionsprodukte (4) von einer Turbinenschaufel (120, 130) einer Dampf- oder Gasturbine (100) oder von einer Brennkammerauskleidung (155) entfernt werden.

5. Verfahren nach Anspruch 1 oder 4,
**dadurch gekennzeichnet, dass**
das Bauteil (1) nach der Entfernung der Korrosionsprodukte (4) mit zumindest einer Schicht,
insbesondere einer metallischen Schutzschicht und/oder einer keramischen Wärmedämmschicht,
beschichtet wird.

6. Verfahren nach Anspruch 1, 4 oder 5,
**dadurch gekennzeichnet, dass**
das Bauteil (1) aus einer eisen-, nickel- oder kobaltbasierten Superlegierung besteht.

## Claims

1. Method for removing at least one corrosion product (4) from a component (1) which (1) comprises a crack (7),
wherein at least one reactive medium (28) is used which reacts with the corrosion product (4) in the crack (7) and thereby causes a particular erosion rate of the corrosion product (4),
**characterized in that**
at least one, and in particular one, excitation means (13, 19, 22) selected from the group:
laser compression waves, piezo crystals on the surface (10) of the component, an eddy current probe (19) on the surface (10) of the component (1),
mechanically excites the at least one corrosion product (4) in the crack (7), the excitation being directed onto the corrosion product (4) in the crack (7) in order to increase the erosion rate of the corrosion product (4) in the crack (7).

2. Method according to Claim 1, **characterized in that** at least one halogen compound and/or a halogen gas (28), in particular fluorine, is used as the reactive medium (28).

3. Method according to Claim 2, **characterized in that** oxygen, which forms a protective oxide layer on the surfaces around the corrosion product (4), is added to the reactive medium (28).

4. Method according to Claim 1, **characterized in that** corrosion products (4) are removed from a turbine blade (120, 130) or a steam or gas turbine (100) or from a combustion chamber lining (155).

5. Method according to Claim 1 or 4, **characterized in that** the component (1) is coated with at least one layer, in particular a metallic protective layer and/or a ceramic thermal insulation layer, after the corrosion products (4) have been removed.

6. Method according to Claim 1, 4 or 5, **characterized in that** the component (1) consists of an iron-, nickel- or cobalt-based superalloy.

## Revendications

1. Procédé d'élimination d'un produit (4) de corrosion d'un élément (1),
qui (1) a une fissure (7),
dans lequel on utilise au moins un milieu (28) réactif,
qui réagit sur le produit (4) de corrosion dans la fissure (7) et donne ainsi une certaine vitesse d'enlèvement du produit (4) de corrosion,
**caractérisé,**
**en ce que** l'on choisit au moins un, notamment un, moyen (13, 19, 22) d'excitation dans le groupe :
ondes de pression laser,
cristaux piézoélectriques à la surface (10) de l'élément,
sonde (19) de courants de Foucault à la surface (10) de l'élément,
qui excite au moins un produit (4) de corrosion mécaniquement dans la fissure (7),
l'excitation étant dirigée sur les produits (4) de corrosion dans la fissure (7),
pour augmenter la vitesse d'enlèvement du produit (4) de corrosion dans la fissure (7).

2. Procédé suivant la revendication 1,
**caractérisé,**
**en ce que** l'on utilise comme milieu (28) réactif au moins un composant halogéné et/ou un halogène (28) gazeux, notamment du fluor.

3. Procédé suivant la revendication 2,
**caractérisé,**
**en ce que** l'on mélange au milieu (28) réactif de l'oxygène qui forme une couche d'oxyde de protection sur les surfaces autour du produit (4) de corrosion.

4. Procédé suivant la revendication 1,
**caractérisé,**
**en ce que** l'on élimine les produits (4) de corrosion d'une aube (120, 130) d'une turbine (100) à vapeur ou à gaz ou d'un revêtement (155) de chambre de combustion.

5. Procédé suivant la revendication 1 ou 4,
**caractérisé,**
**en ce que** l'on revêt l'élément (1), après l'élimination des produits (4) de corrosion, d'au moins une couche,
notamment d'une couche métallique de protection et/ou d'une couche céramique calorifuge.

6. Procédé suivant la revendication 1, 4 ou 5,
**caractérisé,**
**en ce que** l'élément (1) est en un superalliage à base de fer, de nickel ou de cobalt.
